# EUROPÄISCHE PATENTSCHRIFT

(11) **EP 0 207 066 B1**
(45) Veröffentlichungstag und Bekanntmachung des Hinweises auf die Patenterteilung: **09.01.1991**
(21) Anmeldenummer: 86890177.8
(22) Anmeldetag: 17.06.1986
(51) Int. Cl.: B22D 27/06

(54) **Verfahren und Vorrichtung zur Herstellung von Blöcken**
Method and apparatus for manufacturing ingots
Procédé et dispositif de fabrication de lingots

(30) Priorität: 19.06.1985 AT 1828/85
(43) Veröffentlichungstag der Anmeldung: 30.12.1986
(73) Patentinhaber: BÖHLER Gesellschaft m.b.H., A-1010 Wien (AT)
(72) Erfinder: Barg, Herbert, A-8605 Kapfenberg (AT); Machner, Peter, Dipl.-Ing., A-8700 Leoben (AT); Meyer, Wilfried, Dr., A-8605 Kapfenberg (AT); Mitter, Werner, Dr., A-8605 Kapfenberg (AT); Schwarz, Kurt, Ing., A-8605 Kapfenberg (AT)

(56) Entgegenhaltungen:
- CH-A- 351 719
- DE-B- 2 655 602
- FR-A- 2 347 996
- FR-A- 2 372 670
- FR-A- 2 379 338
- GB-A- 948 161
- US-A- 3 916 978

## Beschreibung

Die Erfindung bezieht sich auf ein Verfahren gemäß Oberbegriff des Anspruchs 1 und auf eine Vorrichtung gemäß Oberbegriff des Auspruchs 3 zur Herstellung von Blöcken, wobei eine metallische Schmelze, z.B. Stahlschmelze in eine ein-oder mehrteilige Kokille mit Aufsatz eingebracht wird, worauf unter Wärmezufuhr der Block erstarren gelassen wird.

Die Erzeugung schwerer Schmiedeblöcke als Ausgangsprodukt für Schmiedestücke für den Kraftwerksbau stellt eine der größten Herausforderungen für den Stahlwerker dar. Die Anforderungen der Turbinenbauer an Reinheitsgrad und Freiheit von Seigerungen sind auch mit modernen Verfahren nur schwer einzuhalten.

Während Erschmelzung und Schmelzbehandlung in den letzten Jahren durch den Einsatz moderner Pfannenmetallurgieanlagen große Fortschritte erzielt haben, bleibt die Erstarrung im konventionellen Blockguß nach wie vor das am wenigsten zu beeinflussende Glied in der Erzeugungskette.

Typische Fehlerscheinungen sind der negativ geseigerte Bodenkegel, in vielen Fällen auch mit nichtmetallischen Einschlüssen verunreinigt, Schumpfungshohlräume, verbunden mit V-Seigerungen in der Blockachse, im Blockschopf die positive Seigerung mit Anreicherungen von C, S und P, schließlich die A- oder λ-Seigerungen mit Anreicherungen von S und P. Für die Entstehung dieser Seigerungen gibt es zurzeit noch keine allgemein anerkannte Theorie.

Um nichtmetallische Einschlüsse aus dem Bodenkegel zu vermeiden, müssen bei schweren Blöcken 15% und mehr vom Blockboden abgesetzt werden. Der Anteil des verlorenen Kopfes kann bei sehr schweren Blöcken 25 und mehr Prozente betragen. Eine Beeinflussung der Erstarrung ist nur in sehr beschränktem Ausmaß über Änderungen der Blockgeometrie oder der isolierenden Haubeneinsatzes möglich.

Zur Erhöhung des Blockausbringens ist ein Verfahren (GB-PS-948161) bekannt, bei welchem die Kokille und teilweise der feuerfest zugestellte Aufsatz mit Stahl gefüllt werden und auf den Stahlspiegel Schlacke aufgebracht wird, in welche eine Abschmelzeleketrode eintaucht, wobei durch elektrische Stromzufuhr das Schlakkenbad erhitzt und die Elektrode abgeschmolzen werden. Die Abschmelzelektrode ist dabei mit einem Trägerteil aus Stahl und einem weiteren Teil enthaltend Legierungs-, Schlackungs- oder Feinungsmittel, welche zum Erhalt einer im wesentlichen homogenen Blockzusammensetzung ausgewählt sind, gebildet.

Blockfehler können mit dem folgenden Verfahren der genannten Gattung (FR-A-2347996) vermieden werden. In einer herkömmlichen ein-oder mehrteiligen Schmiedeblockkokille wird ein wassergekühlter Ring eingesetzt bzw. aufgesetzt, die Kokille mit Stahl gefüllt, auf den Stahl kommt eine Schicht metallurgisch aktiver Schlacke, in die eine Elektrode eingetaucht wird. Durch Zufuhr elektrischer Energie wird das Schlackenbad so stark erhitzt, daß die Elektrode abschmilzt und während des Erstarrungsprozesses Schrumpfungshohlräume im Block ausgleicht. Durch gezielte Variation der Energiezufuhr kann auch die Erstarrung beeinflußt werden. Blöcke, die nach diesem Verfahren hergestellt werden, weisen keine negative Bodenseigerung mit den damit verbundenen Nachteilen, keine V-Seigerungen und kaum Schumpfungshohlräume auf. Dies konnte an mehreren tausend Schmiedeblöcken, die nach diesem Verfahren hergestellt wurden, bewiesen werden.

Von Turbinenherstellern wird nunmehr auch sehr fein verteilten nichtmetallischen Einschlüssen mit Ersatzfehlergrößen um 1 mm bei der Ultraschallprüfung besondere Bedeutung beigemessen. Derartige Fehler konnten mit dem oben angeführten Verfahren nicht mit ausreichender Sicherheit vermieden werden.

Die Aufgabe der vorliegenden Erfindung besteht nun darin, ein Verfahrn und eine Vorrichtung zu schaffen, die es erlauben, auch mit Sicherheit Ersatzfehlergrößen um 1 mm zu vermeiden, wobei gleichzeitig kein erhöhter oder kein wesentlichen erhöhter Aufwand sowohl von der Energieseite als auch für die Vorrichtungen erforderlich sein soll.

Das erfindungsgemäße Verfahren zur Herstellung von Blöcken, wobei eine metallische Schmelze in eine ein- oder mehrteilige Kokille mit Aufsatz bis unterhalb des Aufsatzes eingebracht wird, worauf eine elektrisch leitende Schlacke auf den Metallspiegel aufgebracht, und über eine nicht schmelzende oder abschmelzende Elektrode der Schmelze und damit dem erstarrenden Block Wärme und gegebenenfalls weitere Schmelze zugeführt wird, besteht im wesentlichen darin, daß der Kokille in ihrem oberen Bereich und damit dem erstarrenden Block unterhalb des Aufsatzes verzögert Wärme entzogen wird, wobei der untere Teil der Kokille und/oder die Bodenplatte gekühlt wird.

Durch diese gezielte Wärmezufuhr und Wärmeableitung bzw. Kühlung kann erreicht werden, daß der Block schalenweise erstarrt, wobei im Blockkopf die Erstarrung so lange verhindert werden kann, daß keine flaschenhalsartigen Verengungen der bereits erstarrten Schmelze eintreten, wodurch Seigerungen oder Einschlüsse und dgl., welche den oben angeführten Fehler verursachen, vermeidbar sind. Es war nun durchaus überraschen, daß mit einer derartigen gezielten Erstarrung es auch erreicht werden kann, daß diese Fehler, welche teilweise auf nichtmetallische Einschlüsse zurückzuführen sind, durch vermutlicherweise Aufsteigen oder Aufschwimmen dieser nichtmetallischen Einschlüsse beseitigt werden können.

Gemäß einem weiteren Merkmal der vorliegenden Erfindung wird der Schlacke Wärme zugeführt mit einer Leistungsdichte von 0,4 bis 2,0, insbesondere 0,5 bis 2,0 kW/cm² und einer Stromdichte von 8 bis 25 A/cm² jeweils an der Elektrode. Damit läßt sich erreichen, daß in der Schlacke zwei sich überlagernde Kräfte auftreten, wobei die thermisch bedingte Kraft eine Badbewegung in der Weise bewirkt, daß die Schlacke unterhalb der Elektrode aufsteigt, an der Oberfläche zur Haubenaußenseite sich bewegt und sodann die nunmehr abgekühlte Schlacke an die Oberfläche der Metallschmelze kommt und damit abkühlt. Die vorteilhafte Schlackenbewegung, welche durch die bevorzugt größere Lorenzkraft bewirkt wird, verläuft etwa gegensinnig in den Block hinein gerichtet, und zwar sinkt die heiße Schlacke unterhalb der Elektrode bis zur Metalloberfläche, gibt ihre Wärme an den Metallspiegel ab und bewegt sich hierauf zum Rand des Aufsatzes, steigt dort entlang der Wand hoch, und die abgekühlte Schlacke bewegt sich an der Oberfläche des Schlackenspiegels wieder zur Elektrode. Dadurch entsteht weiters ein Deckel aus erstarrter Schlacke, welcher ebenfalls erwünscht ist, da eine thermische Isolierung erreicht wird. Mit einer derartigen Schlackenbewegung wird weiters auch ein flaschenartiges Einschnüren des Blockes beim Erstarren vermieden.

Die erfindungsgemäße Vorrichtung zur Herstellung von metallischen Blöcken mit einer ein-oder mehrteiligen Kokille, die einen Aufsatz aufweist, in welchen eine Elektrode ragt, die mit einem Pol einer Spannungsquelle verbunden ist, während eine weitere Elektrode und/oder der Bodenbereich der Kokille oder deren Bodenplatte mit einem weiteren Pol der Spannungsquelle verbunden ist, besteht im wesentlichen darin, daß die Kokille in ihrem oberen Bereich unterhalb des Aufsatzes eine thermische Isolierung innerhalb der Kokillenwand oder an deren Außenwandung aufweist, die sich bevorzugt über ein Drittel der Höhe der Kokille ohne Aufsatz erstreckt, und daß die Bodenplatte kühlbar ist.

Durch die thermische Isolierung der Kokille unterhalb ihres gekühlten Aufsatzes kann nun erreicht werden, daß der Block das erwünschte Erstarrungsverhalten aufweist, wobei durch eine fluidgekühlte Bodenplatte das bevorzugte Erstarren des Blockfußes noch weiter gefördert werden kann. Eine derartige Einrichtung ist besonders einfach und es war auch nicht naheliegend, sie so zu konzipieren, da an einem Block unterschiedliche scheinbar zueinander entgegengesetzte Wirkungen erreicht werden, und zwar Zuführung von Wärme, verzögertes Abkühlen und bevorzugtes Abkühlen.

Gemäß einem weiteren Merkmal der vorliegenden Erfindung weist bei einer mehrteiligen Kokille im wesentlichen der gesamte obere Teil derselben eine thermische Isolierung auf.

Schließlich ist es gemäß einer weiteren Ausführungsform bevorzugt, und verstärkt die Effekte der unterschiedlichen Wärmeabfuhr, wenn die Kokille zu ihrem unteren, insbesondere der Bodenplatte zugeordneten Bereich ihn eine höhere Wandstärke aufweist, als zu ihrem oberen Bereich hin. Die höhere Wandstärke im unteren Bereich bewirkt infolge der höheren Masse ein höheres Wärmeaufnahmevermögen, darüber hinaus ist die Kontaktfläche mit der Bodenplatte erhöht, während die geringere Wanddicke im oberen Bereich ein vermindertes Wärmeschluckvermögen bewirkt.

Im folgenden wird die Erfindung anhand der Beispiele und der Zeichnung, in welcher eine Kokille mit Blockkopfheizung dargestellt ist, näher erläutert.

Die in der Zeichnung schematisch dargestellte Vorrichtung zur Herstellung von Blöcken weist eine Bodenplatte 1 auf, die über Wasserzu- und -ableitungen 2, 3 mit Kühlwasser versorgt wird, eine Kühlung mit einem anderen Fluid z.B. Flüssigmetall, Gase od. dgl. kann ebenfalls erfolgen. Auf der Bodenplatte liegt ein unterer Teil 4 der Kokille auf, welcher eine Ausnehmung 5 besitzt, in welche der Gießkanal für einen steigenden Guß mündet. Der mittlere Teil 6 der Kokille weist einen leicht konischen nach oben sich öffnenden Querschnitt auf. Auf diesem Kokillenteil 6 ist ein oberer Kokillenteil 7 aufgesetzt, der an seiner Außenseite eine thermische Isolierung 8 trägt, die mit einer mineralischen Isolierung, beispielsweise Mineralwolle, Vermiculit oder Asbest gefüllt ist, und einen Blechmantel zum Schutz gegen mechanische Beschädigung aufweist. Weiters ist ein wassergekühlter Aufsatz 9 vorgesehen, in welchem eine abschmelzende Elektrode 10 angeordnet ist. Sowohl die Bodenplatte 1 als auch die Elektrode 10 sind mit einer schematisch dargestellten Spannungsquelle 11 verbunden. Wie aus der Zeichnung ersichtlich, reicht die Metallschmelze 12 nicht bis zum Aufsatz 9, sondern es befindet sich zwischen Aufsatz und Metallschmelze eine erschmolzene Schlacke 13.

### Beispiel 1

In einer Vorrichtung gemäß der Zeichnung wurden 36 t einer Schmelze folgender chemischer Zusammensetzung in Gew.-% C 0,27, S 0,001, P 0,003, Mn 0,40, Cr 1,32, Mo 0,44, Ni 2,64, V 0,05 und danach eine Elektrode mit einem Durchmesser von 300 mm eingebracht. Auf die Metallschmelze wurde sodann eine flüssige, erschmolzene Schlacke aufgebracht, worauf der Aufsatz in die Schlacke eingetaucht wurde, wobei ein Eintauchen desselben in die Metallschmelze vermieden wurde. Sodann wurde eine Elektrode mit einem Durchmesser von 300 mm in die Schlacke eingetaucht. Der Schmelze wurde sodann über die Elektrode im Laufe des Erstarrens von 10 Stunden Wärme und zwar anfänglich mit einer Leistungsdichte von 1,33 kW/cm² und einer Stromdichte von 12 Ampere/cm² an der Elektrode zugeführt. Der Block war nach 16 Stunden vollkommen erstarrt, worauf sowohl die Kühlmittelzufuhr zur Bodenplatte als auch zum Aufsatz unterbrochen wurde, und gleichzeitig nicht weitere Wärme über die abschmelzende Elektrode zugeführt wurde. Der so erhaltene Block wurde mit Ultraschall geprüft und wies weder im Fuß noch im Zentrum, noch im Kopf Einschlüsse mit Ersatzfehlergrößen um 1 mm auf.

### Beispiel 2

Es wurde analog Beispiel 1 vorgegangen, jedoch hatte die Vorrichtung keine thermische Isolierung im oberen Drittel der Kokille. Der Block wies zwar keinen negativ geseigerten Bodenkegel mit teilweise groben nichtmetallischen Einschlüssen auf, besaß kaum Lambda- oder Schattenstreifen, und es waren keine V-Seigerungen und kaum Schwindungshohlräume vertreten, jedoch bei der Ultraschallprüfung konnten nichtmetallische Einschlüsse mit Ersatzfehlergrößen um 1 mm festgestellt werden.

## Patentansprüche

1. Verfahren zur Herstellung von Blöcken, wobei eine metallische Schmelze (12) in eine ein-oder mehrteilige Kokille mit Aufsatz (9) bis unterhalb des Aufsatzes eingebracht wird, worauf eine elektrisch leitende Schlacke (13) auf den Metallspiegel aufgebracht und über eine nicht schmelzende oder abschmelzende Elektrode (10) der Schmelze und damit dem erstarrenden Block Wärme und gegebenenfalls weitere Schmelze zugeführt wird, dadurch gekennzeichnet, daß der Kokille in ihrem oberen Bereich (7) und damit dem erstarrenden Block unterhalb des Aufsatzes (9) verzögert Wärme entzogen wird, wobei der untere Teil der Kokille (4) und/oder die Bodenplatte (1) gekühlt wird.

2. Verfahren nach Anspruch 1, dadurch gekennzeichnet, daß der flüssigen Schlacke (13) Wärme mit einer Leistungs-dichte von zumindest 0,4 bis 2,0 kW/cm² und Stromdichte 8 bis 25 A/cm² jeweils an der Elektrode eingebracht wird.

3. Vorrichtung zur Herstellung von metallischen Blöcken mit einer ein- oder mehrteiligen Kokille, die einen Aufsatz (9) aufweist, in welchen eine Elektrode (10) ragt, die mit einem Pol einer Spannungsquelle (11) verbunden ist, während eine weitere Elektrode und/oder der Bodenbereich der Kokille oder deren Bodenplatte (1) mit einem weiteren Pol der Spannungsquelle (11) verbunden ist zur Durchführung des Verfahrens nach Anspruch 1 oder 2, dadurch gekennzeichnet, daß die Kokille in ihrem oberen Bereich (7) unterhalb des Aufsatzes (9) eine thermische Isolierung (8) innerhalb der Kokillenwand oder an deren Außenwandung aufweist, die sich bevorzugt über ein Drittel der Höhe der Kokille ohne Aufsatz erstreckt, und daß die Bodenplatte (1) kühlbar ist.

4. Vorrichtung nach Anspruch 3, dadurch gekennzeichnet, daß bei einer mehrteiligen Kokille im wesentlichen der gesamte obere Teil (7) der Kokille eine thermische Isolierung (8) aufweist.

5. Vorrichtung nach Anspruch 4, dadurch gekennzeichnet, daß die Kokille in ihrem unteren Bereich (4) bzw. ihrem unteren Bereich (4) zugewandt, eine höhere Wandstärke aufweist als in ihrem oberen Bereich (7) bzw. ihrem oberen Bereich (7) zugewandt.

## Revendications

1. Procédé de fabrication de lingots, une coulée métallique (12) étant introduite dans une lingotière en une ou plusieurs parties avec un chapeau (9) jusqu'en dessous du chapeau, à la suite de quoi un laitier (13) conducteur électrique est placé sur le niveau de métal liquide et l'on apporte de la chaleur par l'intermédiaire d'une électrode (10) fusible ou non à la coulée et de ce fait au lingot en solidification et éventuellement une autre coulée, procédé caractérisé en ce que la chaleur apportée dans la lingotière à sa zone supérieure (7) et donc au lingot en solidification en dessous du chapeau (9) est arrêtée avec retard, la partie inférieure (4) de la lingotière et/ou la plaque de fond (1) sont refroidies.

2. Procédé selon la revendication 1, caractérisé en ce que la chaleur apportée au laitier fluide (13) a à l'électrode respectivement une puissance volumique d'au moins 0,4 à 2,0 kW/cm² et une densité de courant de 8 à 25 Acm².

3. Dispositif de fabrication de lingots métalliques comportant une lingotière en une ou en plusieurs parties, qui présente un chapeau (9), dans lequel fait saillie une électrode (10), dont le pôle est relié à une source de tension (11), tandis qu'une autre électrode et/ou la zone du fond de la lingotière ou la plaque de fond (1) de cette dernière est reliée à un autre pôle de la source de tension (11) pour mettre en application le procédé selon la revendication 1 ou 2, dispositif caractérisé en ce que la lingotière, à l'intérieur de sa paroi ou contre sa paroi extérieure, présente dans sa partie supérieure (7) en dessous du chapeau (9) une isolation thermique (8), qui s'étend de préférence sur le tiers de sa hauteur sans le chapeau et en ce que la plaque de fond (1) peut être refroidie.

4. Dispositif selon la revendication 3, caractérisé en ce que dans une lingotière en plusieurs parties, toute la partie supérieure (7) pour l'essentiel présente une isolation thermique (8).

5. Dispositif selon la revendication 4, caractérisé en ce que la lingotière présente dans sa zone inférieure (4) ou dans sa zone tournée vers sa zone inférieure (4) une épaisseur de paroi plus grande que dans sa partie supérieure (7) ou dans sa zone tournée vers sa zone supérieure (7).

## Claims

1. Method for manufacturing ingots, a metal melt (12) being introduced into a single- or multi-part mould having a cover (9) to a level below the cover, whereupon an electrically conductive slag (13) is brought to the liquid metal surface and, via a non melting or fusible electrode (10), heat and where appropriate further melt is supplied to the melt and thus to the solidifying ingot, characterized in that heat is taken up in a delayed manner by the mould in its upper region (7) and thus by the solidifying ingot below the cover (9), the lower part of the mould (4) and/or the base plate (1) being cooled.

2. Method according to Claim 1, characterized in that heat having a power density of at least 0.4 to 2.0 kW/cm² and current density of 8 to 25 Alcm² in each case at the electrode is supplied to the liquid slag (13).

3. Apparatus for manufacturing metal ingots having a single- or multi-part mould which has a cover (9) into which there projects an electrode (10) connected to a pole of a voltage source (11), while a further electrode and/or the base region of the mould or the base plate (1) thereof is connected to a further pole of the voltage source (11), the apparatus being for carrying out the method according to Claim 1 or 2, characterized in that the mould has in its upper region (7) below the cover (9) a thermal insulation (8) within the mould wall or at the outer wall which preferably extends over a third of the height of the mould without the cover, and in that the base plate (1) may be cooled.

4. Apparatus according to Claim 3, characterized in that with a multi-part mould substantially the entire upper part (7) of the mould has a thermal insulation (8).

5. Apparatus according to Claim 4, characterized in that the mould has in its lower region (4) or directed towards its lower region (4) a greater wall thickness than in its upper region (7) or directed towards its upper region (7).
